# FASCICULE DE BREVET EUROPEEN

(11) **EP 4 123 003 B1**
(45) Date de publication et mention de la délivrance du brevet: **19.11.2025**
(21) Numéro de dépôt: 22186165.1
(22) Date de dépôt: 21.07.2022
(51) Int. Cl.: C11C 5/00

(54) **REALISATION D'UNE COMPOSITION DE CIRE POUR BOUGIE VEGETALE A BASE D'HUILE DE COLZA, BOUGIE VEGETALE A PARTIR D'UNE TELLE COMPOSITION ET PROCEDE DE FABRICATION ASSOCIE**
HERSTELLUNG EINER WACHSZUSAMMENSETZUNG FÜR PFLANZLICHE KERZE AUF RAPSÖLBASIS, PFLANZLICHE KERZE AUS EINER SOLCHEN ZUSAMMENSETZUNG UND ENTSPRECHENDES HERSTELLUNGSVERFAHREN
PRODUCTION OF A WAX COMPOSITION FOR PLANT-BASED CANDLE MADE FROM RAPESEED OIL, PLANT-BASED CANDLE MADE FROM SUCH A COMPOSITION AND ASSOCIATED MANUFACTURING METHOD

(30) Priorité: 21.07.2021 FR 2107868
(43) Date de publication de la demande: 25.01.2023
(73) Titulaire: Bougies La Francaise, 85610 Cugand (FR)
(72) Inventeur: ROY, Sébastien, 85130 TIFFAUGES (FR)
(74) Mandataire: Novagraaf Technologies

(56) Documents cités:
- EP-A1- 3 450 529
- KR-B1- 101 839 237
- US-A1- 2003 046 860
- US-A1- 2004 250 464
- US-A1- 2010 212 214

## Description

### Domaine technique de l'invention

La présente invention concerne de manière générale la réalisation d'une composition de cire pour bougie végétale à base d'huile de colza (*Brassica Napus*) de type alimentaire au moins partiellement hydrogénée. L'invention est définie par les revendications 1-12 attachées.

### Arrière-plan technique

L'huile de colza a l'avantage d'une production européenne, sans OGM au contraire d'huile provenant d'une autre source telle que la palme ou le soja. Suite à un processus d'hydrogénation partielle de l'huile de colza, on obtient une graisse végétale de point de fusion adéquat (typiquement comprise entre 40 à 60°C) pour une utilisation en tant que base bougie pour contenant parfumé. Toutefois, l'huile de colza présente cependant un problème important de texture car elle est très riche en triglycérides d'acide gras type stéarique (C18 saturé ou insaturé), ce qui génère des cristallisations importantes et expansives résultant en un aspect en forme de chou-fleur (usuellement désignée par l'expression en langue anglaise *«blooming effect»*), comme illustré par la figure 1 ci-après.

Pour y remédier, le demandeur a mis au point une composition de cire pour bougie végétale constituée d'une part majoritaire d'une huile de colza alimentaire au moins partiellement hydrogénée, d'un apport minoritaire mais important en alcool gras à longue chaine en C18, C20 et C22 (de préférence d'origine colza ou équivalent) et optionnellement, un apport en monoglycérides ou diglycérides (de préférence d'origine colza ou équivalent). US2004250464 décrit une composition pour bougie comprenant un mélange d'huiles végétales partiellement hydrogénées solides et liquides, et contenant en outre un agent durcisseur, ainsi qu'un colorant, des huiles parfumées et/ou des agents scintillants. La composition comprend (parties en poids) : une huile végétale solide partiellement hydrogénée (40 - 65), un agent durcisseur d'origine végétale (8 - 22) et une huile végétale crémeuse partiellement hydrogénée (20 - 31).

### Exposé de l'invention

Plus particulièrement, la présente invention a pour objet une composition de cire pour bougie végétale comprenant au moins 30% en poids par rapport au poids total de la composition de cire d'une huile de colza de type alimentaire au moins partiellement hydrogénée, ladite composition étant caractérisée en ce qu'elle comporte en outre :
- 5 à 50 % en poids par rapport au poids total de la composition de cire d'un mélange d'alcools gras comprenant des alcools gras à longue chaine en C18, C20 et C22, ledit mélange d'alcools gras étant obtenu par hydrogénation et transestérification d'une huile comprenant un mélange d'acides gras en C18, C20 et C22,
- 0 à 10 % en poids par rapport au poids total de la composition de cire d'un mélange de monoglycérides et/ou de diglycérides en C18et C22, ledit mélange de monoglycérides et/ou de diglycérides étant obtenu par transformation lipochimique et recombination d'huiles comprenant un mélange d'acides gras en C18, et C22, et
- 0 à 15% en poids par rapport au poids total de la composition de cire d'un ou plusieurs additifs.

Par huile de colza de type alimentaire, on entend, au sens de la présente invention, une huile de colza présentant une qualité conforme au décret français N°78-840 du 9 aout 1978 reprenant la directive européenne 76/621/CE, c'est-à-dire une huile de colza présentant un taux maximal de 5 % en acide érucique. L'huile de colza alimentaire peut aussi se décrire par « huile de colza à faible teneur en acide érucique » tel que décrite dans le *codex alimentarius* CXS 210-1999 (ci-après référencé comme étant l'Annexe 4).

Par huile de colza au moins partiellement hydrogénée, une huile de colza telle qu'obtenue à l'issue d'un procédé de transformation chimique par hydrogénation partielle ou totale des insaturations des acides gras et qui permet d'obtenir une graisse (donc solide à température ambiante). Dans la présente demande, le degré d'hydrogénation de l'huile de colza est défini par son point de fusion et l'indice d'iode, le point de de fusion étant compris entre 40 et 75°C (pour une huile de colza complètement hydrogénée), et notamment entre 40 et 60°C lorsque l'huile de colza n'est que partiellement hydrogénée, et l'indice d'iode étant inférieur à 80 (l'indice d'iode 0 correspondant à une huile de colza complètement hydrogénée).

Par mélange d'alcools gras comprenant des alcools gras à longue chaine en C18, C20 et C22, on entend, au sens de la présente invention un mélange d'alcools gras obtenu à partir d'une huile comprenant un mélange d'acides gras en C18, C20 et C22. notamment par hydrogénation et transestérification.

Par mélange de monoglycérides et/ou de diglycérides en C18et C22, on entend, au sens de la présente invention, un mélange de monoglycérides et/ou de diglycérides obtenu par transformation lipochimique et recombination d'huiles comprenant un mélange d'acides gras en C18, et C22.

La présence, dans la composition de cire pour bougie végétale selon l'invention, de ce mélange d'alcools gras à raison de 5 à 50 % permet de modifier la cristallisation des triglycérides présents dans l'huile de colza.

La présence optionnelle, dans la composition de bougie parfumée, d'un mélange de monoglycérides et/ou de diglycérides à raison de 0 à 10 % permet d'améliorer la surface (comme illustré par la figure 2 ci-après), qui est alors lisse et homogène et pourrait être altérée par des additifs du type parfums.

De préférence, dans la composition de cire selon l'invention :
- l'huile de colza de type alimentaire au moins partiellement hydrogénée représente au moins 50% en poids par rapport au poids total de la composition de cire ;
- ledit mélange d'alcools gras représente 15 à 40 % en poids par rapport au poids total de la composition de cire,
- ledit mélange de monoglycérides et/ou de diglycérides représente 1 à 5 % en poids par rapport au poids total de la composition de cire.

De préférence, le mélange d'alcools gras peut être obtenu par hydrogénation et transestérification d'une huile choisie parmi l'huile de colza riche en acide érucique (usuellement désignée par l'acronyme en langue anglaise HEAR *pour* « *High Erucic Acid Rape* ») ou l'huile de moutarde, ou tout autre huile qui présente le même profil en acide gras.

Par huile de colza riche en acide érucique, on entend, au sens de la présente invention, une huile de colza comprenant au moins 40 % en poids d'acide érucique (C22) par rapport au poids total..

*A contrario,* par huile de colza pauvre en acide érucique, on entend, au sens de la présente invention, une huile de colza comprenant moins de 10 % en poids d'acide érucique (C22) par rapport au poids total..

Une fois que les huiles de colza riches en acide érucique sont transformées en alcool gras, notamment par des processus d'hydrogénation et trans-estérification, on obtient une composition de cire plus diversifiée et contenant des alcools gras à longue chaine (de type C18, C20 et C22).

De préférence, le mélange de monoglycérides et/ou de diglycérides est obtenu par saponification, hydrogénation et estérification d'une huile choisie parmi les huiles de colza riches en acide érucique, les huiles de colza pauvres en acide érucique, l'huile de moutarde, et leurs mélanges.

De manière avantageuse, la composition de cire selon l'invention peut en outre comprendre un ou plusieurs additifs présents à raison de 1 à 15 % en poids par rapport au poids total de ladite composition, ledit ou lesdits additifs étant choisis parmi les matières premières de parfum liposolubles naturelle(s) ou de synthèse, les agents répulsifs, les agents insecticides, les substances actives biocides, les agents anti-odeurs, les colorants et les stabilisateurs anti-oxydants.

Dans le cas où la composition de cire est destinée à la fabrication d'une bougie parfumée, la composition de cire selon l'invention pourra avantageusement comprendre 2 à 12% en poids par rapport au poids total de la composition de cire d'une ou plusieurs matières premières de parfum, qu'elles soient naturelles ou de synthèse.

A titre d'exemples de matières premières de parfum utilisables dans la composition de cire selon l'invention, on peut notamment citer les huiles essentielles telle que l'huile essentielle de lavande ou tout concentré liposoluble de parfum usuellement utilisés dans les compositions de cire pour bougie.

Selon un premier mode de réalisation avantageux de la présente invention, la composition de cire selon l'invention pourra comprendre :
- 60 % à 80 % en poids par rapport au poids total de la composition de cire d'huile de colza au moins partiellement hydrogénée,
- 15 % à 30 % en poids par rapport au poids total de la composition de cire d'un mélange d'alcool stéarylique (C18), d'alcool arachidylique (C20) et d'alcool béhénylique (C22),
- 1 % à 5 % en poids par rapport au poids total de la composition de cire de béhénate de glycéryle (également désigné par béhénate de glycérol ;
- 1 % à 5 % en poids par rapport au poids total de la composition de cire de monostéarate de glycéryle (également désigné par monostéarate de glycérol) ;
cette formule permettant l'ajout de 2 à 12% en poids par rapport au poids total de la composition de cire d'une ou plusieurs matières premières de parfum naturelle(s) ou de synthèse.

Selon un deuxième mode de réalisation avantageux de la présente invention, la composition de cire selon l'invention pourra comprendre :
- 60 % à 80 % en poids par rapport au poids total de la composition de cire d'huile de colza au moins partiellement hydrogénée hydrogénée,
- 15 % à 30 % en poids par rapport au poids total de la composition de cire d'un mélange d'alcool stéarylique, (C18), d'alcool arachidylique (C20) et d'alcool béhénylique (C22),
- 1 % à 5 % en poids par rapport au poids total de la composition de cire de dibéhénate de glycéryle ;
- 1 % à 5 % en poids par rapport au poids total de la composition de cire d'un mélange de monostérate de glycéryle et de distérate de glycéryle ;
- 2 à 12% en poids par rapport au poids total de la composition de cire d'une ou plusieurs matières premières de parfum naturelle(s) ou de synthèse.

Selon un troisième mode de réalisation avantageux de la présente invention, la composition de cire selon l'invention pourra comprendre :
- 60 % à 80 % en poids par rapport au poids total de la composition de cire d'huile de colza au moins partiellement hydrogénée hydrogénée,
- 15 % à 30 % en poids par rapport au poids total de la composition de cire d'un mélange d'alcool stéarylique (C18), d'alcool arachidylique (C20) et d'alcool béhénylique (C22),
- 0 à 12% en poids par rapport au poids total de la composition de cire d'une ou plusieurs matières premières de parfum naturelle(s) ou de synthèse.

Selon un quatrième mode de réalisation avantageux de la présente invention, la composition de cire selon l'invention pourra comprendre :
- 50 % à 70 % en poids par rapport au poids total de la composition de cire d'huile de colza totalement hydrogénée, et
- 20 % à 40 % en poids par rapport au poids total de la composition de cire d'un mélange d'alcool stéarylique (C18), d'alcool arachidylique (C20) et d'alcool béhénylique (C22).

La présente invention a également pour objet une bougie végétale comprenant au moins une mèche (de préférence sensiblement droite) partiellement noyée dans la composition de cireselon l'invention.

Par mèche, on entend, au sens de la présente invention un élément qui alimente par capillarité la flamme en combustible. La mèche peut être en coton, en bois, en papier, ou en fibres et notamment en fibres de cellulose.

Les bougies peuvent être des bougies contenants (c'est-à-dire que la composition de cire est coulée dans un contenant qui la supporte) ou des bougies auto-portantes sans contenant et qui ont été coulées dans des moules et sont retirées de la bougie.

Enfin, la présente invention a encore pour objet un procédé de fabrication d'une bougie végétale selon l'invention, comprenant les étapes suivantes :
- A) une étape de fusion des différents constituants d'une composition de cire pour bougie végétale selon l'invention, cette étape de fusion étant réalisée par chauffage à une température égale ou supérieure au point de fusion le plus élevé des constituants de ladite composition de bougie végétale (par exemple à 80°C), ladite étape de fusion conduisant à l'obtention d'une cire chaude ;
- B) une étape optionnelle d'ajout d'un ou plusieurs additifs choisis parmi les matières premières de parfum naturelle(s) ou de synthèse, les colorants et les stabilisateurs, pour les dissoudre dans la cire chaude obtenue à l'étape A) ; et
- C) au moins une étape de coulage de ladite cire chaude dans un contenant ou dans un moule, la ou les mèches étant intégrées dans la bougie juste avant l'étape C) de coulage, ou lors de l'étape de coulage C) ou après l'étape de coulage C).

De manière avantageuse, l'étape A) de fusion pourra être réalisée en maintenant le mélange des différents constituants de la composition sous agitation pour favoriser un mélange homogène.

En ce qui concerne l'étape B), le coulage dans des contenants (pour les bougies contenants) ou des moules (pour les bougies auto-portantes) peut être réalisé quelle que soit la température, par exemple celle du mélange des différents constituants lors de la fusion de l'étape A ou bien à une température inférieure si la cire chaude a la fluidité nécessaire pour être coulée. En fonction de la taille du contenant ou du moule, une ou plusieurs coulées complémentaires peuvent être réalisées pour compenser la perte de volume lors de la solidification (phénomène de creusement) et avoir une surface plus plane.

La présente invention peut aussi être mise en œuvre par des procédés classiques de fabrication de bougies telles que la constitution de poudre ou copeaux et leur pressage ou leur extrusion.

Bien entendu, les différentes caractéristiques de l'invention évoquées ci- dessus peuvent être mises en œuvre les unes avec les autres selon différentes combinaisons lorsqu'elles ne sont pas incompatibles ou exclusives les unes des autres.

D'autres avantages et particularités de la présente invention résulteront de la description qui va suivre, donnée à titre d'exemple non limitatif et faite en référence aux figures annexées et aux exemples :
- [fig. 1] : la figure 1 est une photographie montrant l'aspect d'une graisse végétale colza (huile de colza partiellement hydrogénée) ;
- [fig. 2] : la figure 2 est une photographie montrant une bougie végétale selon 1 invention dans un contenant.
- [fig. 3] : la figure 3 est une photographie montrant 3 bougies végétales dans un contenant conformes à l'art antérieur et une bougie végétale dans un contenant selon l'invention, toutes à base d'huile de colza partiellement hydrogénée et dont les compositions respectives et les textures sont décrites plus en détail au niveau de l'exemple 1 qui suit, illustrant l'invention sans en limiter la portée.
- [fig. 4] : la figure 4 est une photographie montrant : 1 bougie végétale dans un contenant conforme à l'art antérieur (contenant de gauche) et deux bougies végétales dans un contenant selon l'invention (contenant du milieu et contenant de droite) et bougie cube auto-portante confome à la présente invention, toutes à base d'huile de colza totalement hydrogénée.

Les figures 1 et 2 sont décrites dans la partie descriptive qui précède, tandis que les figures 3 et 4 sont décrites dans les exemples 1 et 2 respectivement.

### EXEMPLE

La nature des produits utilisés pour la fabrication bougies végétales selon l'art antérieur et selon l'invention, le réacteur et le procédé mis en œuvre, ainsi que les procédés de caractérisation sont détaillés ci-après :
**Produits, matières premières** :
   - Huile de colza partiellement hydrogénée (ci-après désignée par l'acronyme HCPH),
   - huile de colza totalement hydrogénée
   - Alcool gras en C18,
   - Alcool gras en C20,
   - Alcool gras en C22.
**Tests de caractérisation des bougies** :
   - observation visuelle,
   - détermination du point de fusion : un tube capillaire dans lequel la cire à analyser a été insérée (de l'ordre de 1 mg) est disposé dans un appareil de mesure de point de fusion muni d'un bloc chauffant. Le seuil de démarrage de l'analyse est fixé 5°C en dessous du point de fusion estimé et l'appareil est réglé pour que le bloc chauffant augmente de 1°C /minute. Le point de fusion relevé est noté quand l'ensemble de la matière passe à l'état liquide et perd son opacité.
   - pénétration (NF T60-123) [ : cette norme décrit un essai permettant l'appréciation de la dureté des cires par la détermination de leur pénétrabilité au moyen d'une aiguille-type chargée dans des conditions normalisées. La mesure a été faite à 23°C. et exprime en dixième de millimètre la profondeur à laquelle une aiguille normalisée pénètre dans la prise d'essai.

### EXEMPLES

### EXEMPLE 1

Une bougie végétale a été réalisée conformément au procédé selon l'invention décrit précédemment à partir d'une composition de cire pour bougie comprenant 75% en poids d'une huile de colza de type alimentaire au moins partiellement hydrogénée et 25 % en poids par rapport au poids total de la composition de cire d'un mélange d'alcools gras comprenant des alcools gras à longue chaine en C18, C20 et C22 (cf. bougie 4 dans le tableau 1).

A des fins comparatives, 3 bougies végétales ont été réalisées conformément au procédé de l'invention à partir uniquement d'une huile de colza de type alimentaire au moins partiellement hydrogénée (bougie 1), ainsi qu'à partir d'une composition de cire pour bougie comprenant 75% en poids d'une huile de colza de type alimentaire au moins partiellement hydrogénée et 25 % en poids par rapport au poids total de la composition de cire d'un seul alcool gras en C18 (bougie 2) ou en C22 (bougie 3).

Les résultats des essais sont rassemblés dans le tableau 1 ci-après, en regard de chacune des compositions de cire testées, et en complément de la figure 3.

Ces essais montrent que la texture de cire est la plus aboutie lorsqu'elle est obtenue avec un mélange ternaire d'alcool ajouté à l'huile partiellement hydrogénée. En outre ce mélange permet de moins impacter le point de fusion final et la pénétration qui reste proche de la base, ce qui n'est pas le cas avec l'alcool en C22 utilisé seul. La figure 3 montre que la texture la plus aboutie, objet de notre demande, est bien obtenue avec un mélange ternaire d'alcool ajouté à l'huile partiellement hydrogénée (bougie 4).

**Tableau 1**

| Composition de la cire | Apparence | Point de fusion (tube capillaire) | Pénétration (NF T60-123) |
|---|---|---|---|
| HCPH 100 % | Effet choux-fleur très présent | 52°C | 44 dmm |
| HCPH : 75 % | Présence d'une | 54°C | 25 dmm |
| Alcool C18 : 25% | craquelure, décollement peu esthétique | | |
| HCPH : 75 % | Présence de traces | 60°C | 15 dmm |
| Alcool C22 : 25% | blanches inesthétiques, preuve de cristallisation légère | | |
| HCPH : 75% | Structure lisse, | 54°C | 25 dmm |
| mélange de 3 alcools C 18+C20+C22 (*) : 25% | homogène et sans traces blanches | | |

| | | | |
|---|---|---|---|
| (*) : *la répartition en chaque alcool gras est issue de la répartition typique des huiles de colza à haute teneur en acide érucique (HEAR oil) ou des huiles de moutarde soit C18 :42%*/ *C20 :10%*/*C22 :45% (avec traces d'alcool <C18 et >C22)* | | | |

### EXEMPLE 2

A des fins comparatives, 3 bougies végétales dans un contenant à base d'huile de colza complètement hydrogénée ont été réalisées, ainsi qu'une bougie autoportante ;
- contenant de gauche : huile de colza (qualité alimentaire) totalement hydrogénée 100% (conforme à l'art antérieur) ;
- contenant du milieu : 75 % d'huile de colza (qualité alimentaire) totalement hydrogénée et 25% d'un mélange d'alcool gras C18-C20-C22 (conforme à la présente invention) ;
- contenant de droite : 67 % d'huile de colza (qualité alimentaire) totalement hydrogénée et 33% d'un mélange d'alcool gras C18-C20-C22 (conforme à la présente invention) ;
- bougie cube auto-portante de composition : 67% d'huile de colza (qualité alimentaire) totalement hydrogénée et 33% d'un mélange d'alcool gras C18-C20-C22 (conforme à la présente invention).

La figure 4 montre que l'effet choux fleur important du contenant de gauche (conforme à l'art antérieur) est corrigé et lissé dans les autres essais conformes à la présente invention.

## Revendications

1. Composition de cire pour bougie végétale comprenant au moins 30% en poids par rapport au poids total de la composition de cire d'une huile de colza de type alimentaire au moins partiellement hydrogénée, ladite composition étant **caractérisée en ce qu'**elle comporte en outre :
- 5 à 50 % en poids par rapport au poids total de la composition de cire d'un mélange d'alcools gras comprenant des alcools gras à longue chaine en C18, C20 et C22, ledit mélange d'alcools gras étant obtenu à partir d'une huile comprenant un mélange d'acides gras en C18, C20 et C22, notamment par hydrogénation et transestérification ;
- 0 à 10 % en poids par rapport au poids total de la composition de cire d'un mélange de monoglycérides et/ou de diglycérides en C18 et C22, ledit mélange de monoglycérides et/ou de diglycérides étant obtenu par transformation lipochimique d'une huile comprenant un mélange d'acides gras en C18 et C22, et
- 0 à 15% en poids par rapport au poids total de la composition de cire d'un ou plusieurs additifs.

2. Composition de cire selon la revendication 1, selon laquelle :
- l'huile de colza de type alimentaire au moins partiellement hydrogénée représente au moins 50% en poids par rapport au poids total de la composition de cire ;
- ledit mélange d'alcools gras représente 15 à 40 % en poids par rapport au poids total de la composition de cire,
- ledit mélange de monoglycérides et/ou de diglycérides représente 1 à 5 % en poids par rapport au poids total de la composition de cire.

3. Composition de bougie végétale selon la revendication 1, dans laquelle ledit mélange d'alcools gras est obtenu par hydrogénation et transestérification d'une d'huile choisie parmi l'huile de colza riche en acide érucique ou l'huile de moutarde.

4. Composition de cire selon l'une quelconque des revendications 1 et 2, dans laquelle ledit mélange de monoglycérides et/ou de diglycérides est obtenu par saponification, hydrogénation et estérification d'une huile choisie parmi les huiles de colza riches en acide érucique, les huiles de colza pauvres en acide érucique, l'huile de moutarde, et leurs mélanges.

5. Composition de cire selon l'une quelconque des revendications 1 à 4, selon laquelle un ou plusieurs additifs sont présents à raison de 1 à 15 % en poids par rapport au poids total de ladite composition et sont choisis parmi les matières premières de parfum liposolubles naturelle(s) ou de synthèse, les agents répulsifs, les agents insecticides, les substances actives biocides, les agents anti-odeur, les colorants et les stabilisateurs anti-oxydants.

6. Composition de cire la revendication 5, comprenant 2 à 12% en poids par rapport au poids total de la composition de cire d'une ou plusieurs matières premières de parfum liposolubles, naturelle(s) ou de synthèse.

7. Composition de cire selon l'une quelconque des revendications 1 à 6, comprenant :
- 60 % à 80 % en poids par rapport au poids total de la composition de bougie végétale d'huile de colza au moins partiellement hydrogénée hydrogénée,
- 15 % à 30 % en poids par rapport au poids total de la composition de cire d'un mélange d'alcool stéarylique (C18), d'alcool arachidylique (C20) et d'alcool béhénylique (C22),
- 1 % à 5 % en poids par rapport au poids total de la composition de bougie végétale de béhénate de glycéryle ;
- 1 % à 5 % en poids par rapport au poids total de la composition de bougie végétale de monostéarate de glycéryle ;
- 2 à 12% en poids par rapport au poids total de la composition de bougie végétale d'une ou plusieurs matières premières de parfum naturelle(s) ou de synthèse.

8. Composition de cire selon l'une quelconque des revendications 1 à 6, comprenant :
- 60 % à 80 % en poids par rapport au poids total de la composition de cire d'huile de colza au moins partiellement hydrogénée hydrogénée,
- 15 % à 30 % en poids par rapport au poids total de la composition de cire d'un mélange d'alcool stéarylique (C18), d'alcool arachidylique (C20) et d'alcool béhénylique (C22), 1 % à 5 % en poids par rapport au poids total de la composition de cire de dibéhénate de glycéryle ;
- 1 % à 5 % en poids par rapport au poids total de la composition de cire d'un mélange de monostéarate de glycéryle et de distérate de glycéryle ;
- 2 à 12% en poids par rapport au poids total de la composition de cire d'une ou plusieurs matières premières de parfum naturelle(s) ou de synthèse.

9. Composition de cire selon l'une quelconque des revendications 1 à 6, comprenant :
- 60 % à 80 % en poids par rapport au poids total de la composition de cire d'huile de colza au moins partiellement hydrogénée hydrogénée,
- 15 % à 30 % en poids par rapport au poids total de la composition de cire d'un mélange d'alcool stéarylique (C18), d'alcool arachidylique (C20) et d'alcool béhénylique (C22),
- 0 à 12% en poids par rapport au poids total de la composition de cire d'une ou plusieurs matières premières de parfum naturelle(s) ou de synthèse.

10. Composition de cire selon l'une quelconque des revendications 1 à 6, comprenant :
50 % à 70 % en poids par rapport au poids total de la composition de cire d'huile de colza totalement hydrogénée et
20 % à 40 % en poids par rapport au poids total de la composition de cire d'un mélange d'alcool stéarylique (C18), d'alcool arachidylique (C20) et d'alcool béhénylique (C22)

11. Bougie végétale comprenant au moins une mèche partiellement noyée dans la composition de cire telle que définie selon l'une quelconque des revendications 1 à 10.

12. Procédé de fabrication d'une bougie végétale telle que définie selon la revendication 11, comprenant les étapes suivantes :
- A) une étape de fusion des différents constituants d'une composition de cire telle que définie selon l'une quelconque des revendications précédentes, ladite étape de fusion étant réalisée par chauffage à une température égale ou supérieure au point de fusion le plus élevé desdits constituants de ladite composition de cire, ladite étape de fusion conduisant à l'obtention d'une cire chaude ;
- B) une étape optionnelle d'ajout d'un ou plusieurs additifs choisis parmi les matières premières de parfum naturelle(s) ou de synthèse, les colorants et les stabilisateurs ;
- C) au moins une étape de coulage de ladite cire chaude dans un contenant ou dans un moule, la ou les mèches étant intégrées dans la bougie juste avant l'étape C) de coulage, ou lors de l'étape de coulage C) ou après l'étape de coulage C).

## Patentansprüche

1. Wachszusammensetzung für Pflanzenwachskerzen, umfassend mindestens 30 Gew.-%, bezogen auf das Gesamtgewicht der Wachszusammensetzung, von mindestens teilweise hydriertem, essbarem Rapsöl, **dadurch gekennzeichnet, dass** sie weiterhin umfasst:
- 5 bis 50 Gew.-%, bezogen auf das Gesamtgewicht der Wachszusammensetzung, eines Gemisches von Fettalkoholen mit langkettigen C18-, C20- und C22-Fettalkoholen, wobei dieses Gemisch von Fettalkoholen aus einem Öl erhalten wird, das ein Gemisch von C18-, C20- und C22-Fettsäuren umfasst, insbesondere durch Hydrierung und Umesterung;
- 0 bis 10 Gew.-%, bezogen auf das Gesamtgewicht der Wachszusammensetzung, eines Gemisches von C18- und C22-Mono- und/oder Diglyceriden, wobei dieses Gemisch von Mono- und/oder Diglyceriden durch lipochemische Umwandlung eines Öls erhalten wird, das ein Gemisch von C18- und C22-Fettsäuren umfasst, und
- 0 bis 15 Gew.-%, bezogen auf das Gesamtgewicht der Wachszusammensetzung, von einem oder mehreren Additiven.

2. Wachszusammensetzung nach Anspruch 1, wobei:
- das mindestens teilweise hydrierte, essbare Rapsöl mindestens 50 Gew.-% bezogen auf das Gesamtgewicht der Wachszusammensetzung darstellt;
- das genannte Gemisch von Fettalkoholen 15 bis 40 Gew.-% bezogen auf das Gesamtgewicht der Wachszusammensetzung darstellt;
- das genannte Gemisch von Mono- und/oder Diglyceriden 1 bis 5 Gew.-% bezogen auf das Gesamtgewicht der Wachszusammensetzung darstellt.

3. Pflanzenwachskerzenzusammensetzung nach Anspruch 1, wobei das genannte Gemisch von Fettalkoholen durch Hydrierung und Umesterung eines Öls ausgewählt aus erucasäurereichem Rapsöl oder Senföl erhalten wird.

4. Wachszusammensetzung nach einem der Ansprüche 1 oder 2, wobei das genannte Gemisch von Mono- und/oder Diglyceriden durch Verseifung, Hydrierung und Veresterung eines Öls ausgewählt aus erucasäurereichen Rapsölen, erucasäurearmen Rapsölen, Senföl und deren Mischungen erhalten wird.

5. Wachszusammensetzung nach einem der Ansprüche 1 bis 4, wobei ein oder mehrere Additive in einer Menge von 1 bis 15 Gew.-%, bezogen auf das Gesamtgewicht der Zusammensetzung, vorliegen und ausgewählt sind aus natürlichen oder synthetischen fettlöslichen Parfümrohstoffen, Repellentien, Insektiziden, bioziden Wirkstoffen, Deodorants, Farbstoffen und antioxidativen Stabilisatoren.

6. Wachszusammensetzung nach Anspruch 5, umfassend 2 bis 12 Gew.-%, bezogen auf das Gesamtgewicht der Wachszusammensetzung, von einem oder mehreren fettlöslichen Parfümrohstoffen, sei es natürlich oder synthetisch.

7. Wachszusammensetzung nach einem der Ansprüche 1 bis 6, umfassend:
- 60 bis 80 Gew.-%, bezogen auf das Gesamtgewicht der Pflanzenwachskerzenzusammensetzung, von mindestens teilweise hydriertem Rapsöl,
- 15 bis 30 Gew.-%, bezogen auf das Gesamtgewicht der Wachszusammensetzung, eines Gemisches aus Stearylalkohol (C18), Arachidylalkohol (C20) und Behenylalkohol (C22),
- 1 bis 5 Gew.-%, bezogen auf das Gesamtgewicht der Pflanzenwachskerzenzusammensetzung, von Glycerolbehenat,
- 1 bis 5 Gew.-%, bezogen auf das Gesamtgewicht der Pflanzenwachskerzenzusammensetzung, von Glycerolmonostearat,
- 2 bis 12 Gew.-%, bezogen auf das Gesamtgewicht der Pflanzenwachskerzenzusammensetzung, von einem oder mehreren natürlichen oder synthetischen Parfümrohstoffen.

8. Wachszusammensetzung nach einem der Ansprüche 1 bis 6, umfassend:
- 60 bis 80 Gew.-%, bezogen auf das Gesamtgewicht der Wachszusammensetzung, von mindestens teilweise hydriertem Rapsöl,
- 15 bis 30 Gew.-%, bezogen auf das Gesamtgewicht der Wachszusammensetzung, eines Gemisches aus Stearylalkohol (C18), Arachidylalkohol (C20) und Behenylalkohol (C22),
- 1 bis 5 Gew.-%, bezogen auf das Gesamtgewicht der Wachszusammensetzung, von Glyceroldibehenat,
- 1 bis 5 Gew.-%, bezogen auf das Gesamtgewicht der Wachszusammensetzung, eines Gemisches aus Glycerolmonostearat und Glyceroldistearat,
- 2 bis 12 Gew.-%, bezogen auf das Gesamtgewicht der Wachszusammensetzung, von einem oder mehreren natürlichen oder synthetischen Parfümrohstoffen.

9. Wachszusammensetzung nach einem der Ansprüche 1 bis 6, umfassend:
- 60 bis 80 Gew.-%, bezogen auf das Gesamtgewicht der Wachszusammensetzung, von mindestens teilweise hydriertem Rapsöl,
- 15 bis 30 Gew.-%, bezogen auf das Gesamtgewicht der Wachszusammensetzung, eines Gemisches aus Stearylalkohol (C18), Arachidylalkohol (C20) und Behenylalkohol (C22),
- 0 bis 12 Gew.-%, bezogen auf das Gesamtgewicht der Wachszusammensetzung, von einem oder mehreren natürlichen oder synthetischen Rohstoffen für Wachszusammensetzungen.

10. Wachszusammensetzung nach einem der Ansprüche 1 bis 6, umfassend:
- 50 bis 70 Gew.-%, bezogen auf das Gesamtgewicht der Wachszusammensetzung, von vollständig hydriertem Rapsöl, und
- 20 bis 40 Gew.-%, bezogen auf das Gesamtgewicht der Wachszusammensetzung, eines Gemisches aus Stearylalkohol (C18), Arachidylalkohol (C20) und Behenylalkohol (C22).

11. Pflanzenwachskerze, umfassend mindestens einen Docht, der teilweise in die in einem der Ansprüche 1 bis 10 definierte Wachszusammensetzung eingebettet ist.

12. Verfahren zur Herstellung einer Pflanzenwachskerze nach Anspruch 11, umfassend die folgenden Schritte:
- A) einen Schritt des Schmelzens der verschiedenen Bestandteile einer Wachszusammensetzung nach einem der vorhergehenden Ansprüche, wobei dieser Schmelzschritt durch Erhitzen auf eine Temperatur durchgeführt wird, die gleich oder höher ist als der höchste Schmelzpunkt der genannten Bestandteile der genannten Wachszusammensetzung, wobei dieser Schmelzschritt zur Gewinnung eines heißen Wachses führt;
- B) einen optionalen Schritt des Zusatzes eines oder mehrerer Additive ausgewählt aus natürlichen oder synthetischen Parfümrohstoffen, Farbstoffen und Stabilisatoren;
- C) mindestens einen Schritt des Eingießens des genannten heißen Wachses in einen Behälter oder in eine Form, wobei der/die Docht/Dochte unmittelbar vor Schritt C) des Eingießens, während Schritt C) des Eingießens oder nach Schritt C) des Eingießens in die Kerze eingebracht werden.

## Claims

1. Wax composition for vegetable candles comprising at least 30% by weight, relative to the total weight of the wax composition, of at least partially hydrogenated edible rapeseed oil, said composition being **characterized in that** it further comprises:
- 5 to 50% by weight, relative to the total weight of the wax composition, of a mixture of fatty alcohols comprising long-chain C18, C20 and C22 fatty alcohols, said mixture of fatty alcohols being obtained from an oil comprising a mixture of C18, C20 and C22 fatty acids, in particular by hydrogenation and transesterification ;
- 0 to 10% by weight, relative to the total weight of the wax composition, of a mixture of C18 and C22 monoglycerides and/or diglycerides, said mixture of monoglycerides and/or diglycerides being obtained by lipochemical transformation of an oil comprising a mixture of C18 and C22 fatty acids, and
- 0 to 15% by weight, relative to the total weight of the wax composition, of one or more additives.

2. Wax composition according to claim 1, wherein:
- the at least partially hydrogenated edible rapeseed oil represents at least 50% by weight, relative to the total weight of the wax composition ;
- said mixture of fatty alcohols represents 15 to 40% by weight, relative to the total weight of the wax composition,
- said mixture of monoglycerides and/or diglycerides represents 1 to 5% by weight, relative to the total weight of the wax composition.

3. Vegetable candle composition according to claim 1, wherein said mixture of fatty alcohols is obtained by hydrogenation and transesterification of an oil selected from erucic acid-rich rapeseed oil or mustard oil.

4. Wax composition according to any one of claims 1 and 2, wherein said mixture of monoglycerides and/or diglycerides is obtained by saponification, hydrogenation and esterification of an oil selected from erucic acid-rich rapeseed oils, erucic acid-poor rapeseed oils, mustard oil, and mixtures thereof.

5. Wax composition according to any of claims 1 to 4, wherein one or more additives are present in an amount of 1 to 15% by weight, relative to the total weight of said composition, and are selected from natural or synthetic fat-soluble perfume raw materials, repellents, insecticides, biocidal active substances, deodorants, colourants and antioxidant stabilizers.

6. Wax composition according to claim 5, comprising 2 to 12% by weight, relative to the total weight of the wax composition, of one or more fat-soluble perfume raw materials, whether natural or synthetic.

7. Wax composition according to any of claims 1 to 6, comprising :
- 60% to 80% by weight, relative to the total weight of the vegetable candle composition, of at least partially hydrogenated rapeseed oil,
- 15% to 30% by weight, relative to the total weight of the wax composition, of a mixture of stearyl alcohol (C18), arachidyl alcohol (C20) and behenyl alcohol (C22),
- 1% to 5% by weight, relative to the total weight of the vegetable candle composition, of glyceryl behenate ;
- 1% to 5% by weight, relative to the total weight of the vegetable candle composition, of glyceryl monostearate ;
- 2 to 12% by weight, relative to the total weight of the vegetable candle composition, of one or more natural or synthetic perfume raw materials.

8. Wax composition according to any of claims 1 to 6, comprising :
- 60% to 80% by weight, relative to the total weight of the wax composition, of at least partially hydrogenated rapeseed oil,
- 15% to 30% by weight, relative to the total weight of the wax composition, of a mixture of stearyl alcohol (C18), arachidyl alcohol (C20) and behenyl alcohol (C22), 1% to 5% by weight, relative to the total weight of the wax composition, of glyceryl dibehenate ;
- 1% to 5% by weight, relative to the total weight of the wax composition, of a mixture of glyceryl monostearate and glyceryl distearate ;
- 2 to 12% by weight, relative to the total weight of the wax composition, of one or more natural or synthetic perfume raw materials.

9. Wax composition according to any of claims 1 to 6, comprising :
- 60% to 80% by weight, relative to the total weight of the wax composition, of at least partially hydrogenated rapeseed oil,
- 15% to 30% by weight, relative to the total weight of the wax composition, of a mixture of stearyl alcohol (C18), arachidyl alcohol (C20) and behenyl alcohol (C22),
- 0 to 12% by weight, relative to the total weight of the wax composition, of one or more natural or synthetic wax composition raw materials.

10. Wax composition according to any one of claims 1 to 6, comprising
- 50% to 70% by weight, relative to the total weight of the wax composition, of fully hydrogenated rapeseed oil, and
- 20% to 40% by weight, relative to the total weight of the wax composition, of a mixture of stearyl alcohol (C18), arachidyl alcohol (C20) and behenyl alcohol (C22).

11. Vegetable candle comprising at least one wick partially embedded in the wax composition as defined in any of claims 1 to 10.

12. Method for manufacturing a vegetable candle as defined in claim 11, comprising the following steps:
- A) a step of melting the various components of a wax composition as defined in any of the preceding claims, said melting step being carried out by heating to a temperature equal to or higher than the highest melting point of said components of said wax composition, said melting step leading to the obtention of a hot wax ;
- B) an optional step of adding one or more additives chosen from natural or synthetic perfume raw materials, colourants and stabilizers ;
- C) at least one step of pouring said hot wax into a container or into a mould, the wick(s) being incorporated into the candle just before step C) of pouring, or during step C) of pouring, or after step C) of pouring.
